# EUROPÄISCHE PATENTSCHRIFT

(11) **EP 2 753 403 B1**
(45) Veröffentlichungstag und Bekanntmachung des Hinweises auf die Patenterteilung: **14.11.2018**
(21) Anmeldenummer: 12753148.1
(22) Anmeldetag: 03.09.2012
(51) Int. Cl.: A62D 1/00

(54) **SILOXANHALTIGER FEUERLÖSCHSCHAUM**
SILOXANE-CONTAINING FIRE EXTINGUISHING FOAM
MOUSSE D'EXTINCTION D'INCENDIE CONTENANT DU SILOXANE

(30) Priorität: 06.09.2011 DE 102011053304
(43) Veröffentlichungstag der Anmeldung: 16.07.2014
(73) Patentinhaber: Universität zu Köln, 50923 Köln (DE)
(72) Erfinder: BLUNK, Dirk, 50354 Hürth (DE); HETZER, Ralf, Helmut, 29649 Wietzendorf (DE); SAGER-WIEDMANN, Angela, 29633 Münster (DE); WIRZ, Kai, 40968 Köln (DE)
(74) Vertreter: Michalski Hüttermann & Partner Patentanwälte mbB
(86) Internationale Anmeldenummer: PCT/EP2012/067109
(87) Internationale Veröffentlichungsnummer: WO 2013/034521

(56) Entgegenhaltungen:
- US-A1- 2007 134 283
- US-A1- 2007 135 329
- DATABASE WPI Week 197129 Thomson Scientific, London, GB; AN 1971-48293S XP002688165, & SU 262 394 A (INORGANIC CHEMISTRY INST) 26. Januar 1970 (1970-01-26)
- FU HAN ET AL: "New Family of Gemini Surfactants with Glucosamide-Based Trisiloxane", COLLOIDS AND SURFACES. A, PHYSICACHEMICAL AND ENGINEERING ASPECTS, ELSEVIER, AMSTERDAM, NL, Bd. 237, Nr. 1-3, 20. April 2004 (2004-04-20), Seiten 79-85, XP008158333, ISSN: 0927-7757, DOI: 10.1016/J.COLSURFA.2004.01.033 [gefunden am 2004-04-20]

## Beschreibung

Die vorliegende Erfindung betrifft das Gebiet der Feuerlöschschäume bzw. -schaumkonzentrate.

Insbesondere bei Bränden größerer Flüssigkeitsmengen organischer Chemikalien wie z.B. Treibstoffen werden dem Löschwasser üblicherweise spezielle Schaummittel zugesetzt. Diese haben tensidische Eigenschaften und ermöglichen im Gegensatz zu herkömmlichen Löschschaummitteln die selbständige Benetzung der Brandgutoberfläche. Daher bilden solche sogenannten AFFF-Löschschäume (Aqueous Film Forming Foams) als besonderes Merkmal einen Wasserfilm auf der Oberfläche der brennenden Flüssigkeit aus. Die so entstehende Dampfsperre erschwert, dass die brennbare Flüssigkeit in die Gasphase übergeht und so das Feuer unterhält oder zünd- bzw. explosionsfähige Gasgemische bildet. Die für die AFFF-Schäume charakteristische Benetzungsfähigkeit ermöglicht dem Schaum zudem das Gleiten auf der Oberfläche der brennenden Flüssigkeit, so dass auch Stellen erreicht werden, auf denen der Löschschaum nicht direkt aufgetragen werden kann. Zudem schließt sich die Schaumfläche nach Störung (z.B. durch herabstürzende Gegenstände) wieder selbständig. Des Weiteren fließt und wirkt der Film auch in Bereichen, die nicht direkt von Schaum erreicht werden.

Lange Zeit galt Perfluoroktylsulfonat (PFOS) bei derartigen Feuerlöschschäumen als ein Mittel der Wahl. Da es jedoch als toxisch, persistent und bioakkumulativ erkannt wurde, wurde seine Verwendung durch die EU-Richtlinie 2006/122/EG vom 12. 12. 2006 stark eingeschränkt. Löschschäume mit mehr als 50 ppm PFOS-Gehalt dürfen in der EU nicht mehr verwendet werden. Heute werden in AFFF verschiedene andere polyfluorierte Tenside als Ersatzprodukte für PFOS verwendet. Von diesen Tensiden wird bisher angenommen, dass sie nicht oder zumindest weniger bioakkumulativ und toxisch sind. Eine abschließende Bewertung steht diesbezüglich aber noch aus und das grundsätzliche Problem der Persistenz polyfluorierter Verbindungen bleibt in jedem Fall erhalten.

Es stellt sich somit die Aufgabe, alternative leistungsfähige AFFF-Feuerlöschschaumkonzentrate zu finden, die möglichst gleichwirkende, aber bevorzugt weniger toxische und bevorzugt halogenfreie Tenside enthalten.

Diese Aufgabe wird durch Anspruch 1 der vorliegenden Erfindung gelöst. Demgemäß wird ein Feuerlöschschaumkonzentrat vorgeschlagen, welches ein Tensid gemäss Anspruch 1 umfasst, enthaltend mindestens ein substituiertes oder unsubstituiertes Kohlenhydrat oder Kohlenhydratderivat sowie mindestens ein Oligosiloxan. Der Term "enthaltend" in diesem Zusammenhang bedeutet, dass sowohl das Kohlenhydrat oder Kohlenhydratderivat wie das Oligosiloxan Unterbestandteile eines größeren Moleküls sind und beide über kovalente Bindungen an den Rest des Moleküls angeknüpft sind.

Überraschenderweise hat sich herausgestellt, dass die Tenside nach Anspruch 1 zur Erzeugung von wasserfilmbildenden Feuerlöschschäumen geeignet sind und je nach Anwendung mindestens einer der folgenden Vorteile erreicht werden kann:
- Durch die hohe Wasserlöslichkeit der Kohlenhydrate ist die Gesamtmolekülgröße der erfindungsgemäßen Tenside bei ausreichender Löslichkeit hinreichend klein; kleine Moleküle sind bei den meisten Anwendungen bevorzugt, da ihre Diffusionskoeffizienten höher sind.

Tenside sind u.a. aus der SU19681282743, der US 2007/134283 und US 2007/135329 bekannt.
- Die Tenside sind halogen-, insbesondere fluorfrei und lassen sich weitestgehend aus nachwachsenden Rohstoffen herstellen.
- Die Tenside ermöglichen die selbständige Bildung eines geschlossenen Wasserfilms auf der Oberfläche des Brandguts (z.B. Treibstoff): Als Dampfsperre behindert dieser Wasserfilm den Übergang der brennbaren Flüssigkeit in die Gasphase und minimiert auf diese Weise, dass das Brandgut das Feuer unterhält oder brand-/explosionsfähige Gasgemische bildet.
- Aufgrund der Wasserfilmbildung ist es besonders für Flüssigkeitsbrände geeignet, ohne poly- oder perfluorierte Verbindungen zu enthalten

Gemäß der Erfindung umfasst das Tensid ein Molekül ausgewählt aus der Gruppe enthaltend oder Mischungen daraus,
wobei A ein substituiertes oder unsubstituiertes Kohlenhydrat oder Kohlenhydratderivat mit ein bis vier Zuckereinheiten ist,
B eine optionale Linkersubstruktur aus mindestens einem Atom oder eine Kette darstellt sowie C ein Oligosiloxan ist, bevorzugt ein Di-, Tri- oder Tetrasiloxan
Im Folgenden werden die Unterbestandteile des Tensids näher erläutert, wobei einzelne Merkmale oder Angaben beliebig kombiniert werden können.

### Unterbestandteil A:

A ist ein substituiertes oder unsubstituiertes Kohlenhydrat oder Kohlenhydratderivat mit ein bis vier Zuckereinheiten. Bevorzugt sind Mono-, Di- und Trisaccharide, d.h. ein, zwei oder drei Zuckereinheiten.

Des Weiteren kann Unterbestandteil A oder Teile des Unterbestandteils A auch aus Kohlenhydratderivaten wie z.B. die Zuckersäuren (Aldonsäuren, Uronsäuren oder Aldarsäuren), Zuckeralkoholen (Alditole), Aminozuckern oder Cyclitolen, sowie deren Ethern, Estern, Amiden oder Thioestern bestehen.

Unter dem Term "Zuckereinheiten" oder "Kohlenhydrat" werden insbesondere Hexosen, Pentosen oder Cyclitole verstanden, die (bei Vorliegen von Di- oder höheren Sacchariden) bevorzugt miteinander glykosidisch verbunden sind.

Wie beschrieben, können die Kohlenhydrate substituiert oder unsubstituiert sein, wobei unsubstituierte Kohlenhydrate bevorzugt sind aufgrund der resultierenden höheren Wasserlöslichkeit.

Sofern die Kohlenhydrate substituiert sind, sind Ethylenoxy-, Oligo(ethylenoxy)-, Methyl-, Ethyl-, Allyl- oder Acetylsubstituenten bevorzugt.

Bevorzugte Kohlenhydrate oder Kohlenhydratderivate im Sinne der vorliegenden Erfindung sind
bei Monosacchariden: Glucose, Glucosamin, Fructose, Galaktose
bei Disacchariden: Maltose, Isomaltose, Saccharose, Cellobiose, Lactose, Trehalose
bei Trisacchariden: Raffinose, Maltotriose, Isomaltotriose, Maltotriulose, Ciceritol
bei Cyclitolen: Inosite, Quebrachitol, Pinitol
bei Zuckersäuren: Gluconsäure, Glucuronsäure, Glucarsäure, Weinsäure, Galactonsäure, Galacturonsäure, Galactarsäure, Mannonsäure, Mannuronsäure, Mannarsäure, Fructonsäure, Fructuronsäure, Fructarsäure, Arabinonsäure, Arabinuronsäure, Arabinarsäure, Xylonsäure, Xyluronsäure, Xylarsäure, Ribonsäure, Riburonsäure, Ribarsäure, Ascorbinsäure
bei Alditolen: Sorbitol, Xylitol, Mannitol, Lactitol, Maltitol, Isomaltitol, Threitol, Erythritol

### Unterbestandteil B:

B ist eine optionale Linker-Substruktur aus mindestens einem Atom oder einer Kette, bevorzugt aus Kohlenstoff und/oder Stickstoff- und/oder Sauerstoffatomen (wobei O-O-Bindungen ausgeschlossen sein sollen).

Diese Kette kann eine reine Alkylkette sein, d.h. B ist ein unsubstituierter oder ggf. alkylsubstituierter Alkylenrest.

Alternativ kann B auch Ether-,Ester- oder Amidgruppen enthalten. Z.B kann B Glycerin, Poly- bzw. Oligoethylenglykol, Poly- bzw. Oligopropylenglykol, Pentaetythrit, Alkylamine oder Carbonsäuren als Substruktur enthalten.

B ist mit Rest A bevorzugt glykosidisch über ein anomeres Kohlenstoffatom verbunden. Im Fall eines Carbonsäurederivates als A kann B auch über eine Amid- oder Esterbindung mit A verknüpft sein.

Mit Rest C (dem Siloxan) ist B bevorzugt über eine Si-C oder Si-O-Bindung verbunden.

Es sei darauf hingewiesen, dass bei einigen Tensiden gemäß der vorliegenden Erfindung Unterbestandteil B auch weggelassen werden kann, d.h. ggf. sind A und C direkt miteinander verknüpft.

Desweiteren kann bei einigen Tensiden gemäß der vorliegenden Erfindung der Rest B-C bzw. C auch an anderen regiochemischen Positionen des Kohlenhydrats oder Kohlenhydratderivats A angebunden sein.

### Unterbestandteil C:

C ist ein Oligosiloxan, bevorzugt ein Di-, Tri- oder Tetrasiloxan. Dabei sind die Methyl und Ethylsiloxane oder gemischte Siloxane mit Methyl und Ethylresten bevorzugt.

Falls C ein Tri- oder höheres Siloxan ist, kann C mit B (oder ggf. A) über eines der endständigen Siloxane verknüpft sein (so dass sich eine Art "durchgehende Kette" bildet), alternativ kann C mit B (oder ggf. A) auch über eines der mittelständigen Siloxane verknüpft sein, so dass sich eine Art X- bzw.T-förmige oder verzweigte Struktur bildet.
Falls C von einem Di- oder Trihydrosiloxan abgeleitet ist, können die mit C verbundenen Substrukturen A-B bzw. A gleichartig oder unterschiedlich sein.

Bevorzugt hat C eine der folgenden Strukturen: wobei jedes R, unabhängig voneinander, für Ethyl oder Methyl steht und n zwischen 0 und 10 liegt, bevorzugt zwischen 0 und 5, noch bevorzugt 0, 1 oder 2 ist.

Gemäß einer bevorzugten Ausführungsform der vorliegenden Erfindung umfasst das Feuerlöschschaumkonzentrat noch einen oder mehr der folgenden Bestandteile: Schaumbildner, Filmbildner, Filmstabilisatoren, Frostschutzmittel Konservierungs- und Korrosionsschutzmittel, Lösungsvermittler sowie Puffer.

Im Folgenden werden diese Komponenten näher erläutert, wobei einzelne Merkmale oder Angaben beliebig kombiniert werden können.

### Schaumbildner:

Zur Verbesserung der Schaumbildung können Cotenside beigemischt werden. Insbesondere können dies sein: lineare Alkylbenzolsulfonate, sekundäre Alkansulfonate, Natriumalkylsulfonate, α-Olefmsulfonate, Sulfobernsteinsäureester, α-Methylestersulfonate, Alkoholethoxylate, Alkylphenolethoxylate, Fettalkohol-ethylenoxid-/propylenoxid-Addukte, Glycosid-Tenside (z.B. Glucopon, dies ist besonders bevorzugt), Laurylsulfate, Laurethsulfate, Imidazoliumsalze, Lauriminodipropionat, Acrylcopolymere.
Als Gegenionen für die in dieser Liste enthaltenen anionischen Tenside kommen vor allem in Betracht Li⁺, Na⁺, K⁺, NH₄⁺, N(C₂H₅)₄⁺

### Filmbildner, Filmstabilisatoren:

Zur Verbesserung der Film- und Schaumeigenschaften können dem Schaummittelkonzentrat unter anderem folgende Bestandteile zugemischt werden: Polysaccharide, Alginate, Xanthangummi, Stärkederivate

### Frostschutzmittel:

Zur Verbesserung der Frostbeständigkeit und der Anwendungsfähigkeit bei tiefen Temperaturen können dem Schaummittelkonzentrat unter anderem folgende Bestandteile zugemischt werden: Ethylenglycol, Propylenglycol, Glycerin, 1-Propanol, 2-Propanol, Harnstoff, anorganische Salze

### Konservierungs- und Korrosionsschutzmittel:

Zur Verbesserung der Lagerungsbeständigkeit und zum Schutz der Aufbewahrungsgefäße und -apparaturen können dem Schaummittelkonzentrat unter anderem folgende Bestandteile zugemischt werden:
Formaldehydlösung, Alkylcarbonsäuresalze, Ascorbinsäure, Salicylsäure, Tolyltriazole

### Lösungsvermittler:

Zur Verbesserung der Löslichkeit der Bestandteile können dem Schaummittelkonzentrat unter anderem folgende Bestandteile zugemischt werden:
Butylglycol, Butyldiglycol, Hexylenglycol

### Puffer:

Die Siloxantenside sind hinsichtlich der Lagerfähigkeit pH-empfindlich. Eine Pufferung des Konzentrats auf einen pH-Wert von ca. 7 ist daher vorteilhaft. Puffersysteme können zum Beispiel sein:
Kaliumdihydrogenorthophosphat/N atriumhydroxid,
Tris(hydroxymethyl)aminomethan/Salzsäure,
Dinatriumhydrogenphosphat/SalzsäureZitronensäure/Natriumhydroxid, Zitronensäure/Natriumacetat.

Die vorliegende Erfindung bezieht sich ebenfalls auf die Verwendung eines Tensids, enthaltend mindestens ein substituiertes oder unsubstituiertes Kohlenhydrat oder Kohlenhydratderivat sowie mindestens ein Oligosiloxan als Zusatz zu Feuerlöschschäumen und/oder -konzentraten.

Die vorgenannten sowie die beanspruchten und in den Ausführungsbeispielen beschriebenen erfindungsgemäß zu verwendenden Bauteile unterliegen in ihrer Größe, Formgestaltung, Materialauswahl und technischen Konzeption keinen besonderen Ausnahmebedingungen, so dass die in dem Anwendungsgebiet bekannten Auswahlkriterien uneingeschränkt Anwendung finden können.

Weitere Einzelheiten, Merkmale und Vorteile des Gegenstandes der Erfindung ergeben sich aus den Unteransprüchen sowie aus der nachfolgenden Beschreibung der zugehörigen Beispiele, die rein illustrativ und nicht beschränkend zu verstehen sind.

### BEISPIEL I:

Beispiel I bezieht sich auf ein Tensid gemäß der vorliegenden Erfindung mit folgender Struktur:

Das Spreitverhalten einer Lösung von 2 g/Lg/L Beispiel I wurde untersucht; es wurde herausgefunden, dass diese Verbindung spreitet.

Dasselbe Verhalten zeigte eine Lösung von 2g/L Beispiel I und 0,5g/L SDS.

### BEISPIEL II

Beispiel II bezieht sich auf ein Tensid gemäß der vorliegenden Erfindung mit folgender Struktur:

Das Spreitverhalten einer Lösung von 2 g/L Beispiel II und 0,24 g/L SDS wurde untersucht; es wurde herausgefunden, dass diese Verbindung sehr schnell spreitet. Ein ähnliches Verhalten (allerdings nicht ganz so schnelles Spreiten) wurde für eine Lösung von 2 g/L Beispiel II und 0,25 g/L Hansanol NS 242 conc. (Natriumlaurethsulfat 2EO) gefunden. Eine Lösung von 500 mg/L Beispiel II und 6 g/L Glucopon 215 CS UP (Alkylpolyglykosid mit C8-C10 Alkylkettenlänge) wurde ebenfalls untersucht und es wurde herausgefunden, dass diese spreitet.

### BEISPIEL III:

Beispiel III bezieht sich auf ein Tensid gemäß der vorliegenden Erfindung mit folgender Struktur:

Das Spreitverhalten einer Lösung von 2 g/L Beispiel III und 0,5 g/L SDS wurde untersucht; es wurde herausgefunden, dass diese Verbindung sehr schnell spreitet.

### BEISPIEL IV:

Beispiel IV bezieht sich auf ein Tensid gemäß der vorliegenden Erfindung mit folgender Struktur

Das Spreitverhalten einer Lösung von 2 g/L Beispiel IV wurde untersucht; es wurde herausgefunden, dass diese Verbindung sehr schnell spreitet.

Dasselbe Verhalten zeigte eine Lösung von 2g/L Beispiel IV und 0,5g/L SDS.

### BEISPIEL V:

Beispiel V bezieht sich auf ein Tensid gemäß der vorliegenden Erfindung mit folgender Struktur

Das Spreitverhalten einer Lösung von 2 g/L Beispiel V und 0,5 g/L SDS wurde untersucht; es wurde herausgefunden, dass diese Verbindung sehr schnell spreitet.

### BEISPIEL VI:

Beispiel VI bezieht sich auf ein Tensid gemäß der vorliegenden Erfindung mit folgender Struktur:

Das Spreitverhalten einer Lösung von 2 g/L Beispiel VI und 0,5 g/L SDS wurde untersucht; es wurde herausgefunden, dass diese Verbindung sehr schnell spreitet.

### BEISPIEL VII:

Beispiel VII bezieht sich auf ein Tensid gemäß der vorliegenden Erfindung mit folgender Struktur:

Das Spreitverhalten einer Lösung von ca. 250 mg/L Beispiel VII wurde untersucht; es wurde herausgefunden, dass diese Verbindung sehr schnell spreitet. Ähnliches gilt für eine Lösung von 500 mg/L Beispiel VII und 6 g/L Glucopon 215 CS UP (Alkylpolyglykosid mit C8-C10 Alkylkettenlänge).

### BEISPIEL VIII:

Beispiel VIII bezieht sich auf ein Tensid gemäß der vorliegenden Erfindung mit folgender Struktur:

Das Spreitverhalten einer Lösung von 2 g/L Beispiel VIII und 0,5 g/L SDS wurde untersucht; es wurde herausgefunden, dass diese Verbindung spreitet.

Dasselbe Verhalten zeigte eine Lösung von 2g/L Beispiel VIII und 6 g/L Glucopon 215 CS UP (Alkylpolyglykosid mit C8-C10 Alkylkettenlänge).

### BEISPIEL IX:

Beispiel IX bezieht sich auf ein Tensid gemäß der vorliegenden Erfindung mit folgender Struktur:

Das Spreitverhalten einer Lösung von 2 g/L Beispiel IX und 0,5 g/L SDS wurde untersucht; es wurde herausgefunden, dass diese Verbindung spreitet.

Dasselbe Verhalten zeigte eine Lösung von 2g/L Beispiel IX und 6 g/L Glucopon 215 CS UP (Alkylpolyglykosid mit C8-C10 Alkylkettenlänge).

### BEISPIEL X:

Beispiel X bezieht sich auf ein Tensid gemäß der vorliegenden Erfindung mit folgender Struktur:

Das Spreitverhalten einer Lösung von 2 g/L Beispiel X wurde untersucht; es wurde herausgefunden, dass diese Verbindung spreitet. Desgleichen gilt für eine Lösung von 2 g/L Beispiel X und 0,5 g/L SDS.

Dasselbe Verhalten zeigte eine Lösung von 2g/L Beispiel X und 6 g/L Glucopon 215 CS UP (Alkylpolyglykosid mit C8-C10 Alkylkettenlänge).

### BEISPIEL XI:

Beispiel XI bezieht sich auf ein Tensid gemäß der vorliegenden Erfindung mit folgender Struktur:

Das Spreitverhalten einer Lösung von 2 g/L Beispiel XI und 0,5 g/L SDS wurde untersucht; es wurde herausgefunden, dass diese Verbindung spreitet.

Dasselbe Verhalten zeigte eine Lösung von 2g/L Beispiel XI und 6 g/L Glucopon 215 CS UP (Alkylpolyglykosid mit C8-C10 Alkylkettenlänge).

### VERGLEICHSBEISPIELE:

Als Vergleichsbeispiele wurden Tenside gewählt, welche Polyethylenglykoleeinheiten anstatt der Kohlenhydratreste enthalten.

### VERGLEICHSBEISPIEL I

Als Vergleichstensid I wurde ein Tensid gewählt, welches Polyethylenglykoleinheiten anstatt der Kohlenhydratreste enthält. Es hat folgende Struktur:

Es wurde eine Lösung von 2 g/L Vergleichsbeispiel I sowie 0,5 g/L SDS untersucht. Die Lösung sammelt sich am Boden der Schale, kein Spreiten wurde beobachtet. Dasselbe Verhalten zeigte eine Lösung von Vergleichsbeispiel I ohne SDS.

### VERGLEICHSBEISPIEL II

Als Vergleichsbeispiel II wurde eine Verbindung mit folgender Struktur gewählt:

Es wurde eine Lösung von 2 g/L Vergleichsbeispiel II sowie 0,5 g/L SDS untersucht. Die Lösung sammelt sich am Boden der Schale, kein Spreiten wurde beobachtet. Dasselbe Verhalten zeigte eine Lösung von Vergleichsbeispiel II ohne SDS.

### VERGLEICHSBEISPIEL III

Als Vergleichsbeispiel III wurde eine Verbindung mit folgender Struktur gewählt:

Es wurde eine Lösung von 2 g/L Vergleichsbeispiel III sowie 0,5 g/L SDS untersucht. Die Lösung sammelt sich am Boden der Schale, kein Spreiten wurde beobachtet. Dasselbe Verhalten zeigte eine Lösung von Vergleichsbeispiel III ohne SDS.

### VERGLEICHSBEISPIEL IV

Als Vergleichsbeispiel IV wurde eine Verbindung mit folgender Struktur gewählt:

Es wurde eine Lösung von 2 g/L Vergleichsbeispiel IV sowie 0,5 g/L SDS untersucht. Die Lösung sammelt sich am Boden der Schale, kein Spreiten wurde beobachtet. Dasselbe Verhalten zeigte eine Lösung von Vergleichsbeispiel IV ohne SDS.

### Herstellung der Glycosidsiloxane

Die in den Beispielen gezeigten Siloxan-glycosidtenside können u.a. wie folgt aus den Kohlenhydraten hergestellt werden: bzw.

### Untersuchung des Spreitverhaltens

Zur Untersuchung des Spreitverhaltens wurden 5ml Cyclohexan in eine Petrischale mit 9 cm Durchmesser gegeben. Darauf wurde jeweils ein Tropfen der unverschäumten Tensidlösung gegeben und beobachtet, ob und wie sich die Tensidlösung auf der Oberfläche des Cyclohexans ausbreitet.

Die einzelnen Kombinationen der Bestandteile und der Merkmale von den bereits erwähnten Ausführungen sind exemplarisch; der Austausch und die Substitution dieser Lehren mit anderen Lehren, die in dieser Druckschrift enthalten sind mit den zitierten Druckschriften werden ebenfalls ausdrücklich erwogen. Der Fachmann erkennt, dass Variationen, Modifikationen und andere Ausführungen, die hier beschrieben werden, ebenfalls auftreten können ohne von dem Erfindungsgedanken und dem Umfang der Erfindung abzuweichen. Entsprechend ist die obengenannte Beschreibung beispielhaft und nicht als beschränkend anzusehen. Das in den Ansprüchen verwendetet Wort umfassen schließt nicht andere Bestandteile oder Schritte aus. Der unbestimmte Artikel "ein" schließt nicht die Bedeutung eines Plurals aus. Die bloße Tatsache, dass bestimmte Maße in gegenseitig verschiedenen Ansprüchen rezitiert werden, verdeutlicht nicht, dass eine Kombination von diesen Maßen nicht zum Vorteil benutzt werde kann. Der Umfang der Erfindung ist in den folgenden Ansprüchen definiert und den dazugehörigen Äquivalenten.

## Patentansprüche

1. Feuerlöschschaumkonzentrat, umfassend ein Tensid, enthaltend mindestens ein substituiertes oder unsubstituiertes Kohlenhydrat oder Kohlenhydratderivat sowie mindestens ein Oligosiloxan, wobei das Tensid ein Molekül umfasst, ausgewählt aus der Gruppe enthaltend oder Mischungen daraus,
wobei A ein substituiertes oder unsubstituiertes Kohlenhydrat oder Kohlenhydratderivat mit ein bis vier Zuckereinheiten ist,
B eine optionale Linkersubstruktur aus mindestens einem Atom oder eine Kette darstellt
sowie C ein Oligosiloxan ist

2. Konzentrat nach Anspruch 1, wobei C ein Di-, Tri- oder Tetrasiloxan ist.

3. Konzentrat nach Anspruch 1 oder 2, wobei A ein Mono-, Di- und Trisaccharid, eine Zuckersäure, ein Aminozuckern oder ein Cyclitol, oder ein Ether, Ester, Amid oder Thioester dieser Verbindungen darstellt.

4. Verwendung eines Tensids enthaltend mindestens ein substituiertes oder unsubstituiertes Kohlenhydrat oder Kohlenhydratderivat sowie mindestens ein Oligosiloxan als Zusatz zu Feuerlöschschäumen und/oder -konzentraten, wobei das Tensid ein Molekül umfasst, ausgewählt aus der Gruppe enthaltend oder Mischungen daraus,
wobei A ein substituiertes oder unsubstituiertes Kohlenhydrat oder Kohlenhydratderivat mit ein bis vier Zuckereinheiten ist,
B eine optionale Linkersubstruktur aus mindestens einem Atom oder eine Kette darstellt
sowie C ein Oligosiloxan ist.

## Claims

1. Fire extinguishing foam concentrate comprising a surfactant which includes at least one substituted or unsubstituted carbohydrate or carbohydrate derivative and at least one oligosiloxane, wherein the surfactant comprises a molecule selected from the group including or mixtures thereof, wherein
A is a substituted or unsubstituted carbohydrate or carbohydrate derivative comprising one to four sugar units,
B represents an optional linker substructure of at least one atom or a chain, and
C is an oligosiloxane.

2. Concentrate according to claim 1, wherein C is a di-, tri- or tetra-siloxane.

3. Concentrate according to claim 1 or 2, wherein A represents a mono-, di- and trisaccharide, a sugar acid, an amino sugar or a cyclitol, or an ether, ester, amide or thioester of these compounds.

4. Use of a surfactant including at least one substituted or unsubstituted carbohydrate or carbohydrate derivative and at least one oligosiloxane as an additive to fire extinguishing foams and/or concentrates, wherein the surfactant comprises a molecule selected from the group including or mixtures thereof, wherein
A is a substituted or unsubstituted carbohydrate or carbohydrate derivative comprising one to four sugar units,
B represents an optional linker substructure of at least one atom or a chain, and
C is an oligosiloxane.

## Revendications

1. Concentrât de mousse d'extinction d'incendie comprenant un tensioactif contenant au moins un hydrate de carbone substitué ou non substitué ou un dérivé d'hydrate de carbone ainsi qu'au moins un oligosiloxane, dans lequel le tensioactif comprend une molécule sélectionnée dans le groupe contenant ou des mélanges de ceux-ci,
dans lequel A est un hydrate de carbone substitué ou non substitué ou un dérivé d'hydrate de carbone incluant de une à quatre unités de sucre,
B représente une sous-structure optionnelle d'espaceur d'au moins un atome ou une chaîne et où C est un oligosiloxane.

2. Concentrât selon la revendication 1, dans lequel C est un di-, tri- ou tetrasilixane.

3. Concentrât selon la revendication 1 ou la revendication 2, dans lequel A représente un mono-, di- et trisaccharide, une ose acide, une osamine ou un cyclitol ou un éther, un ester, un amide ou un thioester de ces composés.

4. Utilisation d'un tensioactif contenant au moins un hydrate de carbone substitué ou non substitué ou un dérivé d'hydrate de carbone ainsi qu'au moins un oligosiloxane comme additif pour des mousses d'extinction d'incendie et/ou des concentrâtes de celles-ci, dans lequel le tensioactif comprend une molécule sélectionnée dans le groupe contenant ou des mélanges de ceux-ci,
dans lequel A est un hydrate de carbone substitué ou non substitué ou un dérivé d'hydrate de carbone incluant de une à quatre unités de sucre,
B représente une sous-structure optionnelle d'espaceur d'au moins un atome ou une chaîne et où C est un oligosiloxane.
